# EUROPÄISCHE PATENTSCHRIFT

(11) **EP 2 323 783 B1**
(45) Veröffentlichungstag und Bekanntmachung des Hinweises auf die Patenterteilung: **23.03.2016**
(21) Anmeldenummer: 09778098.5
(22) Anmeldetag: 25.08.2009
(51) Int. Cl.: B22C 1/18

(54) **MIT WASSERGLAS BESCHICHTETER UND/ODER VERMISCHTER KERN- ODER FORMSAND MIT EINEM WASSERGEHALT IM BEREICH VON > ETWA 0,25 GEW.-% BIS ETWA 0,9 GEW.-%**
CORE OR FOUNDRY SAND COATED AND/OR MIXED WITH SOLUBLE GLASS WITH A WATER CONTENT IN THE AREA OF > APPROX. 0.25 WEIGHT % TO APPROX 0.9 WEIGHT %
SABLE DE NOYAU OU DE MOULE REVÊTU PAR ET/OU MÉLANGÉS AVEC DES SILICATES DE POTASSIUM AYANT UNE TENEUR EN EAU COMPRISE ENTRE ENVIRON 0,25 POIDS -% JUSQU'À ENVIRON 0,9 POIDS -%

(30) Priorität: 05.09.2008 EP 08015735
(43) Veröffentlichungstag der Anmeldung: 25.05.2011
(73) Patentinhaber: Minelco GmbH, 45128 Essen (DE)
(72) Erfinder: GERLACH, Ralf-Joachim, 47803 Krefeld (DE)
(74) Vertreter: Albrecht, Ralf
(86) Internationale Anmeldenummer: PCT/EP2009/006153
(87) Internationale Veröffentlichungsnummer: WO 2010/025861

(56) Entgegenhaltungen:
- EP-A1- 0 739 666
- EP-A2- 0 796 681
- EP-B1- 0 917 499
- WO-A1-98/29208
- WO-A1-99/58268
- WO-A1-99/58269
- AU-B2- 424 837
- DE-A1- 10 321 106
- DE-A1- 19 632 293
- DE-A1- 19 951 622
- JP-A- 60 044 147
- US-A- 3 804 643
- US-A1- 2005 178 520
- RABBII AHMAD: "Sodium silicate glass as an inorganic binder in foundry industry" IRANIAN POLYMER JOURNAL, Bd. 10, Nr. 4, Mai 2001 (2001-05), Seiten 229-235, XP002613946 Tehran, Iran

## Beschreibung

Die Erfindung betrifft einen Kern- oder Formsand zur Herstellung von Kernen und Gießformen, zum Vergießen von Metallschmelzen, wobei dieser einen Formgrundstoff (z.B. Quarzsand, Chromerzsand, Zirkonsand, Olivinsand, synthetische Sande) umfasst, der Wasserglas enthält und wobei der Kern- oder Formsand einen Wassergehalt im Bereich von ≥ etwa 0,25 Gew.-% bis etwa 0,9 Gew.-%, bezogen auf das Gesamtgewicht des Kern- und Formsands, hat. Des Weiteren betrifft die Erfindung ein Verfahren zur Herstellung eines solchen Kern- oder Formsands sowie ein Verfahren zum Herstellen eines Kerns oder einer Gießform mit diesem Kern- oder Formsand sowie dessen Verwendung.

Kern- oder Formsande für die Herstellung von Kernen oder anderen Gießformen, sind bekannt. Üblicherweise werden diese zunächst in die gewünschte Form gebracht, indem ein die Gießform abbildendes Werkzeug, wie ein Kernwerkzeug, mit dem Kern- oder Formsand befüllt und sodann der Kern- oder Formsand verdichtet und ausgehärtet wird. Nach Öffnen des Werkzeugs kann das gewünschte Formteil, beispielsweise ein Gießkem, entnommen werden. Unter Verwendung dieses Gießkems können dann Metallschmelzen, unter anderem Leichtmetallschmelzen aus Aluminium, in die gewünschte Form gegossen werden. Nachdem die Metallschmelze erstarrt ist, kann der Gießkern oder die Gießform bspw. mittels Rütteln entfernt werden. Durch das Rütteln zerfällt der vormals feste und stabile Gießkern-/form.

Ein bekanntes Verfahren zur Herstellung von Kern- oder Formsand wird nach seinem Erfinder auch "Croning-Verfahren" genannt. Dabei wird als Formgrundstoff ein feinkörniger Quarzsand verwendet, bei dem jedes Sandkorn mit einer thermoplastischen Phenolharzschicht umhüllt ist. Die Phenolharze sind vor dem Erhitzen in unausgehärtetem Zustand bei Raumtemperatur fest. Wird der Kern- oder Formsand nunmehr in einen ein Formteil bildenden Hohlraum, wie ein die Gießform abbildendes Werkzeug, beispielsweise ein Kemwerkzeug, eingebracht und auf 250°C bis 300°C erwärmt, schmilzt der Binderfilm und es bilden sich durch Polykondensation Binderbrücken, die nach Abschluss der Polykondensationsreaktion fest sind und duroplastische Eigenschaften aufweisen. Der fertige Kern bzw. die fertige Form kann dem Werkzeug entnommen werden.

Der beim Croning-Verfahren verwendete Kern- oder Formsand hat den Vorteil gegenüber den anderen gängigen Kern-/Formherstellungsverfahren (z.B. Cold-Box, Hot-Box, Furanharz, Wasserglas-CO₂ Verfahren), dass die Aushärtungsreaktion im Gegensatz zu den vorher genannten Verfahren nicht direkt nach dem Mischen, sondern erst nach erneuter Wärmezufuhr (250°C-300°C) beginnt. Die Lagerfähigkeit des fertig gemischten Kern- oder Formsands ist bei sachgemäßer Lagerung nahezu unbegrenzt. Bei der Verarbeitung zeigt der Kern- oder Formsand eine gute Fließfähigkeit, eine gute Abbildungsgenauigkeit, hohe Maßgenauigkeit, hohe Kantenschärfe und hohe Oberflächengüte. Nachteilig am Croning-Verfahren ist es jedoch, dass die Werkzeugtemperatur zur Herstellung der Kerne oder der Formteile aus dem Kern- oder Formsand außerordentlich hoch gewählt werden muss, was einen hohen Energiebedarf verursacht. Beim anschließenden Gießen mit einer Metallschmelze bei etwa 700°C-1700°C unter Verwendung von Kernen bzw. Formteilen, die mit dem Croning-Verfahren hergestellt wurden, verbrennt das Phenolharz. unter Freisetzung von gesundheitsschädlichen und umweltschädlichen Emissionen (z.B. mono- und polycyclischen Aromaten). Auch die Entsorgung der verwendeten Kern- bzw. Formteile nach dem Gießen stellt ein Umweltproblem dar, da diese nur mit hohem finanziellem Aufwand deponiert (Sondermülldeponie) werden können. Auch eine mögliche thermische Regenerierung ist mit extrem hohen Kosten und Umweltbelastungen verbunden.

Zur Vermeidung der Umweltprobleme ist es außerdem bekannt, einen Formgrundstoff mit einem anorganischen, bspw. Wasserglas-basiertem Binder, zu verwenden. Dabei wird der Formgrundstoff mit einer wässrigen Lösung von Wasserglas gemischt und unmittelbar anschießend in ein Formwerkzeug eingeschossen. Zur Verfestigung des Kern- oder Formsands zu einem Formteil kann Wärme zugeführt werden, um durch Dehydratation den Kern- oder Formsand zu verfestigen (physikalische Härtung).

Bei einem anderen Verfahren wird der Kern- oder Formsand mit CO₂ begast werden, um das Formteil chemisch zu härten.

So ist bspw. aus DE 103 21 106 ein Verfahren zum Herstellen eines Formteils für Gießformen bekannt, wobei dabei ein Kern- oder Formsand verwendet wird, der auf Basis von quarzfreiem Sand und einem von Wasserglas erzeugten anorganischen Binder hergestellt wird. Dabei wird ein Gemisch aus einem Wasserglasbinder und einem Formgrundstoff vermengt und dieses unmittelbar in ein Formwerkzeug eingefüllt.

Auch aus DE 196 32 293 ist ein Verfahren zum Herstellen von Kernformlingen für die Gießereitechnik bekannt, wobei dabei eine Mischung aus einem anorganischen feuerfesten Formsand und einem anorganischen Bindemittel auf Wasserglasbasis in einen Kernkasten eingefüllt und sodann zur Verfestigung des Kerns das Wasser entzogen oder mit CO₂ begast wird.

Ein in diesen Verfahren verwendbares Bindemittelsystem auf Wasserglasbasis ist in DE 199 51 622 beschrieben. Dieses besteht aus einer wässrigen Alkalisilikatlösung, wobei es zusätzlich eine hygroskopische Base enthält. Der Feststoffgehalt der eingesetzten Alkalisilikatlösungen ist mit 20 bis 40 % beschrieben.

Außerdem ist aus EP 0 917 499 ein Verfahren zur Herstellung von Kernformlingen für die Gießereitechnik bekannt, bei dem eine Mischung aus einem anorganischen, feuerfesten Formsand und einem anorganischen Bindemittel auf Wasserglasbasis unter bestimmten Bedingungen beim Bilden des Kernformlings verwendet wird. Außerdem ist in EP 0 917 499 ein Verfahren zur Herstellung eines Umlaufkemsandes beschrieben, bestehend aus Reststoffen von Altkernen aus Kernformlingen. Das bedeutet, dass dieser Sand den Gießprozess mindestens einmal durchlaufen hat, d.h. die Kerne wurden abgegossen, entkernt und anschließend kornvereinzelt.

Allen herkömmlichen Verfahren unter Verwendung eines anorganischen Bindemittels ist somit gemeinsam, dass eine wässrige Alkalisilikatlösung mit einem Formgrundstoff gemischt wird und sodann dieses feuchte Gemisch unmittelbar in ein Formwerkzeug eingebracht wird. Nachteilig an diesen Verfahren ist es, dass das nach dem Mischen des Formgrundstoffs und der wässrigen Alkalisilikatlösung erhaltene Gemisch nicht lagerstabil bzw. nur bedingt lagerfähig ist, wie in einem geschlossenen Formstoffbehälter. Das bedeutet, dass die Mischung jeweils unmittelbar vor der Herstellung des Formteils hergestellt und sodann unmittelbar verwendet werden muss. Außerdem ist es nachteilig, dass der Kern- oder Formsand aus Formgrundstoff und einer wässrigen Alkalisilikatlösung nur bedingt rieselfähig ist und daher zusätzliche Maßnahmen ergriffen werden müssen, um sicherzustellen, dass der Kern- oder Formsand alle Hohlräume eines Formwerkzeugs ausfüllt, wie durch Anlegen von Unterdruck oder Rütteln des Formwerkzeugs. Auch der in EP 0 917 499 beschriebene Kernumlaufsand ist ungeeignet, um eine Lagerstabilität verbunden mit guten Eigenschaften beim Herstellen eines Kernformlings zu erhalten, da der Umlaufkernsand nicht direkt zur Herstellung von Kernformlingen einsetzbar ist.

Der vorliegenden Erfindung liegt daher die Aufgabe zu Grunde, einen Kern- oder Formsand zur Verfügung zu stellen, der die Nachteile der herkömmlichen Kern- oder Formsande überwindet und insbesondere einen Kern- oder Formsand zur Verfügung zu stellen, der lagerstabil ist und unmittelbar, ohne weitere Schritte, zur Herstellung eines Formteils verwendet werden kann, ohne dass Gesundheits- oder Umweltrisiken mit seiner Benutzung verbunden sind. Des Weiteren soll der Kern- oder Formsand ein Einfüllen in ein Formwerkzeug einfach und sicher ermöglichen.

Zur Lösung der Aufgabe wird ein Kern- oder Formsand für Kerne und Gießformen zum Vergießen von Metallschmelzen bereitgestellt, der einen Formgrundstoff umfasst, der mit Wasserglas beschichtet oder vermischt ist und einen Wassergehalt im Bereich von ≥ etwa 0,25 Gew.-% bis etwa 0,9 Gew.-%, bezogen auf das Gesamtgewicht des Kern- und Formsands, hat. Der Wassergehalt wird so verstanden, dass der obere und untere Wert des/der Bereichs(e) eingeschlossen sind. Außerdem wird ein Verfahren zur Herstellung eines erfindungsgemäßen Kern- oder Formsands bereitgestellt sowie ein Verfahren zum Herstellen eines Kerns und einer Gießform zum Vergießen von Metallschmelzen unter Verwendung des erfindungsgemäßen Kern- oder Formsands.

Das erfindungsgemäß verwendetet Wasserglas hat bevorzugt eine dynamische Viskosität von ≥ 10² Pa*s, bevorzugter ≥ 10^{2,5} Pa*s, insbesondere von ≥ 10³ Pa*s. Wasserglas mit einer dynamischen Viskosität von ≥ 10² Pa*s ist fest. Das bedeutet, dass der erfindungsgemäße Kern- oder Formsand insbesondere mit festem Wasserglas beschichtet oder vermischt ist.

Außerdem hat der erfindungsgemäße Kern- und Formsand einen Wassergehalt im Bereich von ≥ etwa 0,25 Gew.-% bis etwa 0,9 Gew.-%, bezogen auf das Gesamtgewicht des Kern- und Formsands, bevorzugt von etwa ≥ etwa 0,3 Gew.-% bis etwa 0,9 Gew.-%, insbesondere von ≥ etwa 0,3 Gew.-% bis etwa 0,9 Gew.-%, bezogen auf das Gesamtgewicht des Kern- und Formsands. Wenn der Wassergehalt des Kern- und Formsands unter etwa 0,25 Gew.-%, bezogen auf das Gesamtgewicht des Kern- und Formsands liegt, dann wird kein Kern- und Formsand erhalten, der unmittelbar eingesetzt werden kann, insbesondere kein Kern- und Formsand, der in dem nachstehend beschriebenen erfindungsgemäßen Verfahren zum Herstellen eines Kerns und einer Gießform verwendbar wäre. Wenn der Wassergehalt über etwa 0,9 Gew.-% liegt, dann wird kein lagerstabiler Kern- oder Formsand erhalten. Der Wassergehalt wird nach dem VDG Merkblatt "Prüfung von tongebundenen Formstoffen Bestimmung des Wassergehalts" P 32, Abschnitt 4.1., April 1997 bestimmt.

Der Begriff "beschichtet", wie er im Sinne der vorliegenden Erfindung verwendet wird, bedeutet, dass die einzelnen Partikel des Formgrundstoffs im Wesentlichen gleichmäßig von einer Wasserglasbeschichtung überzogen sind. Jedoch ist der Begriff nicht so zu verstehen, dass jeder einzelne Partikel des Formgrundstoffs getrennt voneinander mit einer Wasserglasbeschichtung überzogen sein muss, sondern umfasst auch Ausführungsformen, bei denen Partikel nur teilweise überzogen sind oder auch mehrere Partikel gemeinsam von einer Wasserglasbeschichtung umhüllt sind.

Der Begriff "vermischt", wie er im Sinne der vorliegenden Erfindung verwendet wird, bedeutet, dass das Wasserglas fest mit dem Formgrundstoff vermengt (homogenisiert) wird.

Der erfindungsgemäße Kern- oder Formsand zeichnet sich dadurch aus, dass er trocken und rieselfähig ist.

Die Bestimmung der Rieselfähigkeit erfolgt beispielsweise mit Messtrichtern oder speziellen Rieselfähigkeitsprüfgeräten, wie von der Firma Karg Industrietechnik, wobei die Rieselzeit bei vorgegebener Masse oder vorgegebenem Volumen als Vergleichs-Indikator gemessen und in Sekunden angegeben wird.

Beispielsweise hat der erfindungsgemäße Kern- und Formsand bevorzugt eine Rieselfähigkeit von ≤ etwa 4 s, bevorzugter von ≤ etwa 3,5 s, gemessen bei einer Probenmenge von 350g in einem Messtrichter mit einem Innendurchmesser an dessen oberen, weiten Rand von 90 mm und einer Trichterhöhe von insgesamt 95 mm und einer Länge 32 mm und einem Innendurchmesser des Ausflussrohres von 15 mm bei Raumtemperatur von etwa 20 °C.

Bevorzugt umfasst das Wasserglas, mit dem der Formgrundstoff beschichtet oder vermischt ist, zusätzliche Additive, ausgewählt aus der Gruppe bestehend aus Haftvermittler, Fließverbesserer, Verbesserungsmittel für die Gussoberfläche und Trennmittel. Das Additiv ist bevorzugt ausgewählt aus der Gruppe, bestehend aus Natronlauge, amorphem SiO₂, Graphit, Silikonölemulsion, Stearaten, diversen Ölen, Tensiden, Aluminiumoxiden, Eisenoxiden, Talkum, Bornitriden, Magnesiumoxid und diversen Metalloxiden.

Bevorzugt ist der Haftvermittler ausgewählt aus Natronlauge, hygroskopische Basen und/oder Tensiden. Als Fließverbesserer werden bevorzugt Additive, ausgewählt aus der Gruppe bestehend aus amorphem SiO₂, Graphit, Silikonöl, Silikonölemulsion, Stearaten, diversen Ölen und Tensiden verwendet. Als Verbesserungsmittel für die Gussoberfläche werden bevorzugt Additive, ausgewählt aus der Gruppe bestehend aus amorphen SiO₂, Graphit, Aluminiumoxiden, Eisenoxiden, Talkum, Bomitriden, Magnesiumoxid und diversen Metalloxiden verwendet. Als Trennmittel werden bevorzugt Additive, ausgewählt aus der Gruppe bestehend aus Silikonöl, Silikonölemulsion, Aluminiumoxiden, Eisenoxiden, Talkum, Graphit und Bornitrid verwendet. Als Trocknungsmittel und/oder Rieselhilfe wird bevorzugt trockenes, amorphes SiO₂ verwendet.

Als Formgrundstoff wird bevorzugt ein feuerfester mineralischer oder synthetischer Sand, insbesondere Quarzsand, Zirkonsand, Chromerzsand, nahezu kugelförmiger Sand, Olivinsand oder Gemische davon verwendet. Der Formgrundstoff hat bevorzugt eine mittlere Korngröße von etwa 0.08 mm bis 0,6 mm, insbesondere von 0,08 mm bis 0,5 mm.

Des Weiteren können dem beschichteten erfindungsgemäßen Kern- oder Formsand weitere Hilfsstoffe zugesetzt werden, wie Rieselhilfen, Trocknungsmittel, Fließverbesserer. Verbesserungsmittel für die Gussoberfläche und/oder Trennmittel. Die weiteren Hilfsstoffe sind bevorzugt ausgewählt aus der Gruppe bestehend aus trockenem amorphen SiO₂, Aluminiumoxiden, Eisenoxiden, Talkum, Graphit und Bornitriden. Die Eigenschaften der weiteren Hilfsstoffe sind wie vorstehend in Bezug auf deren Zugabe zu der Wasserglasbeschichtung beschrieben.

Bevorzugt wird eine Gesamtmenge an Additiven (ohne Wasserglas) von bis zu 4 Gew.-%, insbesondere bis zu 3 Gew.-%, bezogen auf das Gesamtgewicht des Kern- oder Formsands zugegeben. Insbesondere bevorzugt umfasst der erfindungsgemäße Formsand keine organischen Additive oder Zusatzstoffe.

Der erfindungsgemäße Kern- oder Formsand wird bevorzugt in einem Verfahren hergestellt, das die folgenden Schritte umfasst: a) ein erfindungsgemäßer Formgrundstoff wird bereitgestellt, b) eine wässrige Lösung von Wasserglas und/oder trockenes Wasserglaspulver wird zugegeben und c) der Kern- oder Formsand wird gemischt, getrocknet und komvereinzelt.

Bevorzugt wird dazu zunächst in Schritt a) ein Mischer mit dem Formgrundstoff befüllt, der die Homogenisierung des Kern- oder Formsands mit den Binderkomponenten und gegebenenfalls den Additiven gewährleistet. Als Mischer werden bevorzugt Flügelmischer, Schwingmischer, Intensivmischer, Wirbelmischer oder Vertikalkollergang verwendet

In Schritt b) kann sodann eine wässrige Lösung von Wasserglas und/oder trockenes/festes Wasserglas und gegebenenfalls weitere Additive zugegeben. Wenn eine wässrige Lösung verwendet wird, hat diese bevorzugt eine dynamische Viskosität von bis zu 10² Pa*s. Damit umfasst der Begriff .,wässrige Lösung" sowohl dünnflüssige, dickflüssige als auch pastöse Wassergläser. Wenn ein trockenes/festes Wasserglas zugegeben wird, so hat dieses bevorzugt eine dynamische Viskosität von mehr als 10² Pa*s. Es ist auch möglich, ein Gemisch aus verschiedenen Wassergläsern und/oder ein Gemisch aus einer wässrigen Lösung von Wasserglas und trockenem/festen Wasserglas zuzugeben. Bevorzugt ist das verwendete Wasserglas eine Alkalisilikatlösung der allgemeinen Zusammensetzung xSiO₃ · yM₂O · nH₂O, wobei M ausgewählt ist aus Li⁻, K⁻ oder Na⁺ und x : y bevorzugt etwa 1 : 1 bis 4 : 1, insbesondere etwa 2 : 1 bis 3,5 : 1, beträgt (wobei das Verhältnis x : y auch als Modul des Wasserglases, d. h. das Mengenverhältnis SiO₂ : M₂O ist). Der Index n bestimmt dann die Menge an H₂O in der Lösung. Des Weiteren wird bevorzugt eine wässrige Lösung an Alkalisilikat verwendet, die einen Feststoffgehalt von nicht mehr als etwa 60 Gew.-%, bezogen auf die gesamte Lösung, hat.

Bevorzugt werden etwa 0,5 bis etwa 8 Gew.-% bezogen auf das Gewicht des Formgrundstoffs des Wasserglases, zugegeben. Zusätzlich kann bevorzugt ein Haftvermittler in einer Menge von bis zu etwa 0,5 Gew.-% vorzugsweise etwa 0,1 bis etwa 0,2 Gew.-% bezogen auf das Gewicht des Formgrundstoffs, zugegeben werden. Bevorzugt ist der Haftvermittler eine wässrige Lösung von Natronlauge, insbesondere eine etwa 10 bis etwa 50%ige, besonders bevo r-zugt eine 30%ige Natronlauge. Insbesondere bevorzugt wird der Haftvermittler dem For m-grundstoff in Schritt b) vor der Zugabe der wässrigen Lösung von Wasserglas zugegeben.

Bevorzugt wird anschließend an die Zugabe des Haftvermittlers die wässrige Lösung von Wasserglas zugegeben. Durch diese Reihenfolge der Zugabe von Haftvermittler und wässriger Lösung von Wasserglas wird bei dem erfindungsgemäßen Kern- bzw. Formsand ein weni g-stens zwei Schichten umfassenden Schichtaufbau erzielt, bei dem die erste, innere Schicht durch den Haftvermittler und die zweite Schicht durch das Wasserglas gebildet wird. Es ist ebenfalls möglich, dass weitere Schichten aufgebracht werden. Diese können unterhalb der Haftvermittlerschicht, zwischen der Haftvermittlerschicht und der Wasserglasschicht und/oder auf der Wasserglasschicht aufgebracht sein. Im Rahmen der Herstellung kann ein solcher Schichtaufbau durch die Reihenfolge der Zugabe der schichtbildenden Materialien während des Mischvorgangs gesteuert werden. Als schichtbildende Materialien kommen beispielsweise die zuvor genannten Additive und/oder Hilfsstoffe zum Einsatz. Die Ausbildung einer separaten Haftvermittlerschicht und einer hierauf befindlichen Schicht aus Wasserglas führt zu einer st abileren Beschichtung des Kern- bzw. Formsandes mit Wasserglas, die unter anderem den mechanischen Belastungen während des Herstellprozesses, insbesondere durch die eing esetzten Flügelmischer, Schwingmischer, Intensivmischer, Wirbelmischer oder Vertikalkollergang besser widerstehen kann.

Sodann wird bevorzugt ein Fließverbesserer oder Verbesserungsmittel für die Gussoberfläche bevorzugt in Mengen bis zu etwa 3 Gew.-%, bezogen auf das Gewicht des Formgrundstoffs zugegeben. Insbesondere bevorzugt wird zunächst eine wässrige Suspension aus amorphem SiO₂, bevorzugt in einer Menge bis zu etwa 3 Gew.-%, insbesondere etwa 0,6 bis etwa 1,0 Gew.-%, bezogen auf das Gewicht des Formgrundstoffs, und sodann bevorzugt eine wässrige Suspension aus amorphem SiO₂ und Graphit, bevorzugt in einer Menge von bis zu etwa 3 Gew.-%, insbesondere etwa 0,6 bis etwa 1,0 Gew.-%, bezogen auf das Gewicht des Formgrundstoffs dazugegeben. Die wässrige Suspension ist bevorzugt etwa 10 bis etwa 80%ig, insbesondere etwa 30 bis etwa 60%ig. Zum Abschluss wird bevorzugt in Schritt b) ein Fließverbesserer und/ oder Trennmittel in einer Menge von bis zu etwa 1 Gew.-%, insbesondere bis etwa 0,8 Gew.-%, bezogen auf das Gewicht des Formgrundstoffs zugegeben, insbesondere bevorzugt ein Silikonöl und/ oder eine Silikonölemulsion.

Außerdem ist es auch möglich, auf die Zugabe aller Additive zu verzichten, so dass die Mischung nur aus dem Formgrundstoff und dem Wasserglas besteht.

In einer besonders bevorzugten Ausfübrungsform wird Schritt b) durchgeführt, indem zunächst ein Haftvermittler, bevorzugt Natronlauge, sodann das Bindemittel, nämlich die gegebenenfalls wässrige Lösung von Wasserglas, anschließend ein Fließverbesserer und/ oder Verbesserungsmittel für die Gussoberfläche, insbesondere bevorzugt eine wässrige Suspension aus amorphem SiO₂ und sodann amorphes SiO₂ und Graphit zugegeben wird, gefolgt von der Zugabe eines Fließverbesserers und/oder Trennmittels, insbesondere von Silikonöl oder einer Silikonölemulsion. Insbesondere bevorzugt wird nach der Zugabe jeder einzelnen Komponente das Gemisch mittels des Mischers homogenisiert. In einer alternativen Ausführungsform wird nach Zugabe aller Komponenten das Gemisch mittels des Mischers homogenisiert.

In einer anderen bevorzugten Ausführungsform kann in Schritt b) bereits trockenes/festes Wasserglas oder ein Gemisch aus wässrigem und trockenem/festen Wasserglas zugegeben werden, wodurch es im Falle der Zugabe von trockenem/festem Wasserglas nicht erforderlich ist, das Gemisch zu trocknen. In dieser Ausführungsform dient das Mischen der Herstellung eines möglichst gleichmäßigen Gemisches.

In Schritt c) wird sodann der Kern- oder Formsand getrocknet. Zum Trocknen wird bevorzugt die durch den Mischer in das Gemisch eingetragene Reibungsenergie verwendet. Hierzu wird insbesondere bevorzugt, ein Flügelmischer verwendet, der eine Drehzahl von 160 U/min hat und es wird bevorzugt 1 h lang gemischt wird. Durch die Erwärmung unter ständiger Verwirbelung wird dem Gemisch Wasser entzogen. Erfindungsgemäß wird der Wassergehalt des Wasserglases, mit dem der Formgrundstoff durch das Mischen und die Dehydratation beschichtet oder gemischt wird, auf einen Gehalt im Bereich von ≥ etwa 0,25 Gew.-% bis etwa 0,9 Gew.-% eingestellt. Dadurch wird ein Kern- oder Formsand erhalten, der mit einer festen Beschichtung an Wasserglas versehen ist. Der Formgrundstoff, der nach dem erfindungsgemäßen Verfahren erhalten wird, ist somit mit Wasserglas beschichtet, wobei gleichzeitig ein rieselfahiger Kern- oder Formsand erhalten wird, der außerdem lagerstabil ist.

Das Trocknen kann mit jeder beliebigen Vorrichtung durchgeführt werden, solange sichergestellt ist, dass der Wassergehalt der Wasserglasbeschichtung des Formgrundstoffs eingehalten wird. Bevorzugt kann dazu auch eine externe Heizung, Heißluft, Strahlungsheizung, Vakuum, bzw. Unterdruck oder ein Heizmantel verwendet werden.

Nach dem Mischen können dem Kern- oder Formsand weitere Hilfsstoffe zugegeben werden, wie Rieselhilfen, Trocknungsmittel, Fließverbesserer, Verbesserungsmittel für die Gussoberfläche oder Trennmittel. Bevorzugt wird von jedem Hilfsstoff eine Menge von bis zu etwa 2 Gew.-%, bezogen auf das Gewicht des Formgrundstoffs.

Bevorzugt kann dem Formgrundstoff vor Schritt c) zusätzlich wenigstens ein weiteres Additiv, ausgewählt aus der Gruppe, bestehend aus Haftvermittler, Fließverbesserer, Verbesserungsmittel für die Gußoberfläche und Trennmittel zugegeben werden. Außerdem kann bevorzugt dem Kern- oder Formsand nach Schritt c) wenigstens ein weiterer Hilfsstoff, ausgewählt aus der Gruppe, bestehend aus Rieselhilfen, Trocknungsmittel, Fließverbesserer, Verbesserungsmittel für die Gußoberfläche und Trennmittel zugegeben werden.

Bevorzugt kann der so erhaltene Kern- oder Formsand sodann zur Abscheidung von Agglomeraten gesiebt werden.

Der so erhaltene erfindungsgemäße Kern- oder Formsand kann sodann direkt verwendet werden, um einen Kern oder ein Formteil herzustellen. Der erfindungsgemäße Kern- oder Formsand kann jedoch auch lose oder verpackt gelagert werden und ist wegen seiner Konsistenz nahezu unbegrenzt lagerfähig. Damit kann der erfindungsgemäße Kern- oder Formsand getrennt von einem Verfahren zur Herstellung des Formteils hergestellt und gelagert, verpackt oder transportiert werden, was für die Gießereien und die Hersteller von Kern und Formteilen eine erhebliche Arbeitserleichterung und Zeitersparnis bedeutet.

Insbesondere bevorzugt umfasst der erfindungsgemäße Kern- und Formsand keine organischen Additive oder Zusatzstoffe, so dass bei dessen Verwendung keine umweltschädlichen Stoffe entstehen.

Der erfindungsgemäße Kern- oder Formsand wird sodann vorteilhaft in einem Verfahren zum Herstellen einer Gießform bzw. eines Kerns oder Kernformlings zum Vergießen von Metallschmelzen eingesetzt. Dazu wird zunächst für die Kernherstellung a) ein erfindungsgemäßer Kern- oder Formsand bereitgestellt und b) ein Kernwerkzeug oder Werkzeug mit dem erfindungsgemäßen Kern- oder Formsand befüllt. Das Einfüllen kann z.B. durch Rieseln, Blasen und/oder Schießen mit einem Trägermedium z.B. Druckluft, Heißluft oder Wasserdampf durchgeführt werden. Dies kann mittels einer handelsüblichen Kernschießmaschine oder auch durch Saugförderung und anschließendem Blasen erfolgen. Bevorzugt wird sodann der Kern- oder Formsand im Kemwerkzeug verdichtet.

Zum Aushärten und Verfestigen des Kern- oder Formsand zur Bildung des Kerns wird c) der Kern- oder Formsand im Werkzeug mit wenigstens einem Härtungsmittel, vorzugsweise Wasser, Wasserhaltigen Flüssigkeiten und/oder chemischen Härtungsmitteln, wie CO₂, in Kontakt gebracht. Bevorzugt wird dazu Wasserdampf verwendet. Der Wasserdampf wird dazu bevorzugt in das Werkzeug eingebracht. Der Wasserdampf kann z.B. mittels einer Begasungsplatte über die Einschüsse und/oder durch den Dampfanschluss an die Werkzeugentlüftungen in den Formstoff eingebracht werden. Insbesondere bevorzugt wird ein Wasserdampf-Luftgemisch verwendet, das vorzugsweise eine Menge an Wasser bis etwa 6 Gew.-% bezogen auf den Formgrundstoff, insbesondere 3-4 Gew.-% enthält. Der Druck ist bevorzugt bis zu etwa 10bar, insbesondere etwa 0,5 bis etwa 1,5 bar.

Zur Herstellung einer Gießform bzw. eines Kerns oder Kernformlings wird somit der erfindungsgemäße Kern- oder Formsand in ein Kernwerkzeug bzw. Formwerkzeug gebracht, vorzugsweise durch Schießen oder Schütten, und anschließend vorzugsweise verdichtet. Die Verdichtung erfolgt vorzugsweise durch Rütteln und Pressen. Zum Aushärten und Verfestigen des Kern- oder Formsands zur Bildung des Kerns wird der Kern- oder Formsand im Werkzeug bevorzugt mit einer wässrigen Lösung oder Wasser in Kontakt gebracht. Bevorzugt wird dazu Wasserdampf verwendet. Das Inkontaktbringen mit Wasser, insbesondere Wasserdampf, kann bevorzugt während des Schritts b) beispielsweise im zeitlichen Zusammenhang mit dem Befüllen, insbesondere dem Schießen des Kern- oder Formsands, oder nach dessen Einfüllen in einem getrennten Schritt c) durchgeführt werden.

Durch das Inkontaktbringen mit Wasser wird die Wasserglasbeschichtung des erfindungsgemäßen Kern- oder Formsands angelöst und erweicht. Durch das Erweichen der Wasserglasbeschichtung bilden sich Binderbrücken zwischen den Partikeln des Kern- oder Formsands.

Anschließend wird bevorzugt der Kern verfestigt, insbesondere, indem das Wasser entfernt wird oder auf chemischem Wege. Dies kann bevorzugt dadurch erreicht werden, dass im Anschluss Energie, in Form eines Wärmeträgermediums, wie in Form von heißer Luft oder eines Wasserdampf-Luftgemisch, das durch den Kern geleitet wird, in den Kern eingebracht wird. In einer weiteren Ausführungsform kann das Wasser entfernt werden, indem ein Unterdruck an das Werkzeug angelegt wird. Durch das Entfernen des Wassers verfestigt sich das Wasserglas und es wird ein stabiles, festes Formteil erhalten. Es handelt sich somit um einen im Wesentlichen physikalischen Vorgang, ohne dass zusätzliche chemische Reaktionen notwendig wären.

In einer alternativen Ausführungsform kann jedoch als Härtungsmittel CO₂ verwendet werden und die Verfestigung wird damit im Wesentlichen chemisch durchgeführt. In einer weiteren Ausführungsform können auch beide Verfahren zum Verfestigen entweder gleichzeitig oder auch nacheinander durchgeführt werden. Nach dem Aushärten oder Verfestigen (Trocknen) des Formteils kann das Werkzeug geöffnet und das fertige Formteil, bspw. ein Kern, entnommen werden.

In einer weiteren Ausführungsform kann der Kern innerhalb des Kernwerkzeugs nur vorverfestigt, beispielsweise vorgetrocknet werden, bis der Kern eine ausreichende Festigkeit aufweist, um aus dem Kemwerkzeug entnommen zu werden. Danach kann der vorverfestigte Kern außerhalb des Kernwerkzeugs weiter verfestigt werden, insbesondere kann der vorgetrocknete Kern beispielsweise in einer Mikrowelle, einem Ofen, oder einer Trockenkammer fertig getrocknet werden.

In einer bevorzugten Ausführungsform wird das Werkzeug zur Bildung des Kerns- bzw. Formteils während aller Schritte b) bis c) auf eine Temperatur von Raumtemperatur oder etwa 20°C bis etwa 200°C, bevorzugter etwa 70°C bis etwa 160°C, insbesondere etwa 70 bis etwa 120°C erwärmt. Außerdem ist es möglich, das Inkontaktbringen des Formteils mit Wasser, bevorzugt mit Wasserdampf, in zeitlichem Zusammenhang mit dem Einfüllen des Kern- oder Formsands in den das Formteil abbildenden Hohlraum durchzuführen, wie bereits vorgehend beschrieben. Damit wird vorteilhaft sichergestellt, dass bei Verwendung von Wasserdampf kein flüssiges Wasser im Werkzeug gebildet wird bzw. am Werkzeug kondensiert. Außerdem kann dann unmittelbar nach Einfüllen und Inkontaktbringen des Kern- oder Formsands mit Wasser diesem das Wasser wiederum entzogen werden, beispielsweise indem das Werkzeug auf die genannten Temperaturen erwärmt ist. Außerdem kann das Wasser zusätzlich oder alternativ unter Verwendung von Heißluft und/oder Beaufschlagen mit warmem Trägergas und/oder durch Anlegen eines Unterdrucks/Vakuums entzogen werden. Die Dauer des Inkontaktbringens mit Wasser kann beispielsweise für etwa 5 min bis etwa 3 h durchgeführt werden.

Vorstehend wird das Verfahren bevorzugt mit einem Ablauf der Schritte a) bis c) beschrieben. Es ist jedoch auch eine andere Reihenfolge der Schritte möglich und im Sinne dieser Erfindung.

Der erfindungsgemäße Kern oder die erfindungsgemäße Gießform hat bevorzugt eine Biegefestigkeit von wenigstens etwa 300 N/cm², bevorzugter wenigstens etwa 400 N/cm² und insbesondere wenigstens etwa 450 N/cm². Die Biegefestigkeit des Kerns wird entsprechend dem VDG Merkblatt P 72 "Bindemittelprüfung, Prüfung von kalthärtenden, kunstharzgebundenen feuchten Formstoffen mit Härterzusatz" vom Oktober 1999 geprüft.

Ein solcher, erfindungsgemäße hergestellter Kern kann dann zur Herstellung einer Gießform zum Vergießen von Metallschmelzen eingesetzt werden.

Das erfindungsgemäße Verfahren und der erfindungsgemäße Formsand haben den Vorteil, dass der erfindungsgemäße Formsand auf Grund seiner Rieselfähigkeit ein ähnliches Schießverhalten, wie der im vorstehend beschriebenen Croning-Verfahren verwendete Kern- oder Formsand hat und damit ohne zusätzliche Schritte zuverlässig in ein Form- bzw. Kernwerkzeug eingebracht werden kann. Im Gegensatz zum Croning-Verfahren kann das erfindungsgemäße Verfahren jedoch durch rein physikalische Schritte zur Verfestigung des Formteils durchgeführt werden, wobei keinerlei umweltschädigende Substanzen gebildet werden. Dies ist verteilhaft, da beim Abgießen des flüssigen Metalls keine aufwändigen Absauganlagen in der Gießerei vorgehalten werden müssen und die Angestellten keinen gesundheitsgefährdenden Gasen wie Phenolverbindungen ausgesetzt sind. Das Recycling und die Entsorgung des verwendeten anorganischen Kern- oder Formsands sind problemlos möglich. Während des erfindungsgemäßen Verfahrens, im Gegensatz zum Croning-Verfahren, können zur Verfestigung deutlich niedrigere Temperaturen verwendet werden, was zu einer erheblichen Energieeinsparung führt. Außerdem hat sich als vorteilhaft herausgestellt, dass bei der Verwendung der anorganisch gebundenen Kerne im Kokillenguss Kondensationsprodukte in der Kokille deutlich vermindert werden. Damit ergibt sich ein geringerer Reinigungsaufwand der Kokille nach dem Abguss und dadurch eine höhere Kokillenverfügbarkeit, wodurch eine Produktivitätssteigerung erreicht werden kann. Mit dem erfindungsgemäßen Verfahren können Formteile hergestellt werden, die eine gute Abbildungsgenauigkeit und hohe Kantenschärfe haben.

Des Weiteren betrifft die Erfindung ein Kernwerkzeug bzw. Formwerkzeug zur Herstellung eines Kernformlings bzw. einer Gießform. Das Kemwerkzeug ist entsprechend herkömmlichen Kemwerkzeugen ausgestattet, die zur Herstellung einer Gießform geeignet sind, wobei wenigstens einen Anschluss, der zum Einleiten eines Härtungsmittels, wie beispielsweise Wasserdampf oder einem chemischen Härtungsmittel geeignet ist, vorgesehen ist. Gegebenenfalls können weitere Öffnungen in dem Kemwerkzeug angebracht sein, aus welchen das Härtungsmittel, wie der Wasserdampf oder das chemische Härtungsmittel, wiederum entweichen kann. Insbesondere umfasst das Kemwerkzeug eine geeignete Form zur Herstellung des gewünschten Kernformlings bzw. Gießform sowie wenigstens einen Anschluss zum Einbringen bzw. Einschießen des Kern- und Formsand, sowie wenigstens einen Anschluss für das Einleiten eines Härtungsmittels, wie Wasserdampf oder ein chemisches Härtungsmittel. Die Anschlüsse können jedoch auch zusammen in einem Anschluss vorgesehen werden, d.h. ein Anschluss, der sowohl zum Einschießen des Kern- und Formsands als auch des Härtungsmittels, wie Wassers und/oder des chemischen Härtungsmittels geeignet ist. Der Anschluss kann auch eine Begasungsplatte, gleichzeitig die Einschüsse und/oder ein getrennter Dampfanschluss an den Werkzeugentlüftungen sein. Das Kemwerkzeug ist bevorzugt zweiteilig ausgebildet, um den Kernformling bzw. die Gießform nach der Herstellung einfach zu entnehmen.

Die Erfindung wird nunmehr anhand von Beispielen verdeutlicht.

### Beispiel 1:

### Herstellung des Kern- oder Formsands:

### Bindergattierung:

| Formgrundstoff | Quarzsand H32 |
|---|---|
| 1. Haftvermittler: | 0,1 Gew.-% NaOH |
| 2. Binder: | 3,0 Gew.-% Wasserglas (Modul 2,5; 48% Feststoff) |
| 3. Fließverbesserer/ Verbesserungsmittel für die Gussoberfläche | 0,8 Gew.-% Suspension aus amorphem SiO₂ und Wasser (50%ig) |
| 4. Rieselhilfe | 0,5 Gew.-% amorphes SiO₂ |

(Die Mengenangaben beziehen sich auf die Masse des eingesetzten Formgrundstoffs)

### Mischaggregat:

| Mischertyp: | Flügelmischer |
|---|---|
| Drehzahl: | 160 ^{U}/ₘᵢₙ |
| Mischzeit: | 1h |

Die erforderliche Wärmeenergie wurde vollständig durch die entstehende Reibungsenergie eingebracht. Alternativ könnte die Mischzeit durch die Verwendung eines anderen Mischaggregats oder einer externen Wärmequelle, bzw. eines Unterdrucks erheblich reduziert werden.

Die Abscheidung der Agglomerate erfolgte mit Hilfe eines Siebes mit der Maschenweite von 1 mm.

Eine Vergleichsmessung der Rieselfähigkeit des in Beispiel 1 hergestellten Formsands mit verschiedene anderen Kern- und Formsanden ist in Tabelle 1 gezeigt:
Vergleichmessung mit einem Rieselfähigkeitsprüfgerät der Firma Karg Industrietechnik: je 350g Formsand, Auslauf ∅15mm

**Tabelle 1**

| Formsand | Durchlaufmenge | Durchlaufzeit |
|---|---|---|
| Quarzsand H32 (ohne Binder) | 350g | 3,5s |
| Croning (H32) | 350g | 3,3s |
| Wasserglasbeschichteter, trockener H32 gemäß Beispiel 1 | 350g | 3,3s |
| Cold-Box (H32) | 8,2g | nach 5s abgebrochen |
| AWB-Sand (H32) | 6,1g | nach 5s abgebrochen |
| Hot-Box (H32) | 4,8g | nach 5s abgebrochen |
| Furanharz | 2,3g | nach 5s abgebrochen |

Wie der Tabelle zu entnehmen ist, hat der nach Beispiel 1 hergestellte Kern- oder Formsand eine genauso gute Rieselfähigkeit, wie ein nach Croning hergestellter und ist den anderen herkömmlichen Kemsanden überlegen.

### Kernherstellung:

### Werkzeugparameter:

| Kern: | Biegeriegel (2Stk.) |
|---|---|
| | (Abmaße: 22,5mm x 22,5mm x 185mm) |
| Werkzeugtemperatur: | 80°C |
| Einbringen des Formsands: | Schütten |
| Temperatur Wasserdampf-Luftgemisch: | >105°C |
| Druck des Wasserdampf-Luftgemischs: | 1bar |
| Wassermenge im Dampf-Luftgemisch: | 13mL |
| Dauer | 30s |

### Heißluft-Trocknung:

| | |
|---|---|
| Heißlufttemperatur: | 160°C |
| Begasungsdruck: | 1bar |
| Dauer: | 30s |
| | |
| Durchschnittliches Kemgewicht: | 137g |

### Beispiel 2:

### Vergleichsversuche zwischen einem erfindungsgemäßen, wasserglasumhüllten Formstoff und einem Umlaufkernsand

Für die Versuche wurden die in Beispiel 1 angegeben sowie die folgenden weiteren Fomnstoffmischungen verwendet:
- Wasserglasumhüllter Formstoff
   H32 + 0,1 % Additiv A + 5,0% Wasserglasbinder (Modul 2,5) + 0,8% Additiv C
- Umlaufkernsand (thermisch und mechanisch belastet)
   H32 + 0,1 % Additiv A + 5,0% Wasserglasbinder (Modul 2,5)

### Rieselfähigkeit

Die Bestimmung der Rieselfähigkeit wurde bei einer Probenmenge von 350g in einem Messtrichter mit einem Innendurchmesser an dessen oberen, weiten Rand von 90 mm und einer Trichterhöhe von insgesamt 95 mm und einer Länge 32 mm und einem Innendurchmesser des Ausflussrohres von 15 mm bei Raumtemperatur von etwa 20 °C gemessen.

### Versuchsergebnis:

- Croning-Formstoff Rieselzeit: 2,9s ; 3,0s; 3,1s => 3,0s (100%)
- Wasserglasumhüllter Formstoff Rieselzeit: 3,3s ; 3,4s; 3,2s => 3,3s (90%)
- H32 Neusand Rieselzeit: 3,6s : 3,5s; 3,5s => 3,5s (82%)
- Umlaufkernsand Rieselzeit: 3,7s ; 3,5s: 3,6s => 3,6s (80%)

Aus den Versuchen ergibt sich, dass die Rieselfähigkeit des Umlaufkernsandes wesentlich schlechter ist, als die des erfindungsgemäßen umhüllten Formstoffs.

### Wasser- bzw. Feuchteanteil (bezogen auf den Formstoff)

Ofentemp.: 105°C; bis zur Gewichtskonstanz nach VDG Merkblatt P32 Abschnitt 4.1 vom April 1997

| | Tara [g] | Nettogewicht [g] | Bruttogewicht [g] | Auswaage [g] | Verlust [g] | Verlust [%] |
|---|---|---|---|---|---|---|
| umhüller Formsand | 20,4270 | 6,4748 | 26,9018 | 26,8778 | 0.024 | 0.37 |
| | 19,6693 | 6,5116 | 26,1809 | 26,1553 | 0,0256 | 0,39 |
| | 19,8674 | 6,3598 | 26,2272 | 26,2023 | 0,0249 | 0,39 |
| | | | | | 0,0248 | 0,38 |
| | | | | | | |
| Umlaufkernsand | 22,219 | 5,2559 | 27,4749 | 27.466 | 0,0089 | 0,17 |
| | 23,7532 | 5,0026 | 28,7558 | 28,7467 | 0,0091 | 0,18 |
| | | | | | 0,0095 | 0,18 |

Der wasserglasumhüllte Formstoff besitzt nach dem Herstellungsprozess noch einen Wassergehalt bzw. Feuchteanteil (bezogen auf das Formstoffgewicht) von 0,38%.

Der Umlaufkernsand (thermisch und mechanisch belastet) hat nur einen Feuchteanteil von 0,18%.

### Biegefestigkeit:

Zur Ermittlung der Biegefestigkeit wurden aus beiden Formstoffmischungen Versuchskerne (Probestäbe) hergestellt und die Biegefestigkeit gemessen.

### Versuchsparameter:

| | |
|---|---|
| Werkzeugtemperatur: | 60°C |
| Begasungsdruck (Wasserdampf): | 1,1bar |
| Begasungsdauer (Wasserdampf): | 60s |

### Trocknung mittels Unterdruck

Das Ergebnis war, dass der wasserglasumhüllte erfindungsgemäße Formstoff eine durchschnittliche Biegefestigkeit von 48IN/cm² aufwies, während der Umlaufkernsand nicht bindefähig war und daraus keine Kerne hergestellt werden konnten.

Eine Herstellung von Kernen durch das Einbringen von Wasserdampf ist mit dem Umlaufkernsand somit nicht möglich, und es konnte keine Bindung erzielt werden.

## Patentansprüche

1. Kern- oder Formsand verwendbar zur Herstellung von Kernen und Gießformen zum Vergießen von Metallschmelzen, umfassend einen Formgrundstoff, beschichtet mit einer Schicht eines Haftvermittlers und einer darüberliegenden Schicht aus Wasserglas und einem Wassergehalt im Bereich von ≥ etwa 0,25 Gew.% bis etwa 0,9 Gew.-% bezogen auf das Gesamtgewicht des Kern- und Formsands.

2. Kern- oder Formsand nach Anspruch 1, wobei das Wasserglas zusätzlich wenigstens in weiteres Additiv. ausgewählt aus der Gruppe, bestehend aus Fließverbesserer, Verbesserungsmittel für die Gussoberfläche, Trocknungsmittel und Trennmittel umfasst.

3. Kern- oder Formsand nach einem der vorstehenden Ansprüche, wobei der Formgrundstoff ausgewählt ist aus der Gruppe, bestehend aus mineralischen und synthetischen Sanden, wie Quarzsand, Chromerzsand, Zirkonsand, nahezu kugelförmigen Sanden und Olivinsand.

4. Kern- oder Formsand nach einem der vorstehenden Ansprüche, wobei der Formgrundstoff eine mittlere Korngröße von etwa 0,08 mm bis etwa 0,5 mm hat.

5. Verfahren zur Herstellung eines Kern- oder Formsands nach einem der vorstehenden Ansprüche, umfassend die Schritte
a) Bereitstellen eines Formgrundstoffes
b) Zugabe eines Haftvermittlers und anschließend Zugeben von Wasserglas, sowie
c) Trocknen des Kern- oder Formsands, so dass der Wassergehalt im Bereich von ≥ etwa 0,25 Gew.% bis etwa 0,9 Gew.% bezogen auf das Gesamtgewicht des Kern- und Formsands liegt.

6. Verfahren nach Anspruch 5, wobei das erhaltene Gemisch nach jedem Zugabeschritt homogenisiert wird.

7. Verfahren nach einem der Ansprüche 5 oder 6, wobei Schritt c) durch das Eintragen von Reibungsenergie beim Mischen oder zusätzliche Wärmeeintrag, vorzugsweise mittels Heißluft, Strahlungsheizung, Heizmantel, oder durch Anlegen von Vakuum oder Unterdruck durchgeführt wird.

8. Verfahren nach einem der Ansprüche 5 bis 7, wobei Schritt c) bei einer Temperatur von Raumtemperatur bis 160°C und für einen Zeitraum abhängig von der Masse von 5 min bis 3 h durchgeführt wird.

9. Verfahren nach einem der Ansprüche 5 bis 8, bei der Kern- oder Formsand nach Schritt c) gesiebt wird.

10. Kern- oder Formsand für Formteile einer Gießform zum Vergießen von Metallschmelzen, erhältlich durch ein Verfahren nach einem der Ansprüche 5 bis 9.

11. Verfahren zum Herstellen eines Formteils einer Gießform zum Vergießen von Metallschmelzen, umfassend
a) Bereitstellen eines Kern- oder Formsand nach einem der Ansprüche 1 bis 4,
b) Einfüllen des Kern- oder Formsand in einen das Formteil abbildenden Hohlraum,
c) In Kontakt bringen des Kern- oder Formsand mit wenigstens einem Härtungsmittel, insbesondere mit Wasserdampf vor, während und/oder nach dem Einfüllen in Schritt b) und Verfestigen des Formteils, wobei Schritt b) und c) insbesondere gleichzeitig durchgeführt werden.

12. Verfahren nach Anspruch 11, wobei während wenigstens einem der Schritte b) bis c) der das Formteil abbildende Hohlraum auf eine Temperatur im Bereich von etwa 20°C bis etwa 160 °C, insbesondere 60 bis 120 °C, erwärmt ist, wobei der das Formteil abbildende Hohlraum insbesondere während aller Schritte b) bis c) erwärmt wird.

13. Formteil einer Gießform zum Vergießen von ≥ Metallschmelzen, erhältlich durch ein Verfahren nach einem der Ansprüche 11 oder 12.

14. Verwendung eines Kern- oder Formsand nach einem der Ansprüche 1 bis 4 zur Herstellung eines Formteils einer Gießform zum Vergießen von Metallschmelzen.

15. Kernwerkzeug geeignet zur Herstellung eines Formteils einer Gießform zum Vergießen von Metallschmelzen, umfassend wenigstens eine Gussform mit wenigstens einem Anschluss zum Einbringen des Kern- oder Formsand sowie wenigstens einen Anschluss für das Einleiten eines Härtungsmittels, gegebenenfalls in Form von Wasserdampf, oder mit wenigstens einem Anschluss, der sowohl für das Einbringen des Kern- oder Formsands als auch das Einleiten eines Härtungsmittels geeignet ist.

## Claims

1. Core or foundry sand that can be used for the production of cores and casting moulds for the casting of molten metals, comprising a basic moulding material, which is coated with a layer of an adhesive agent and a layer of water glass lying over the latter, and which has a water content in the range of ≥ approximately 0.25% by weight to approximately 0.9 % by weight in relation to the overall weight of the core and foundry sand.

2. The core or foundry sand according to Claim 1, the water glass additionally comprising at least one further additive selected from the group consisting of flow improver, improvement agent for the casting surface, drying agent and separating agent.

3. The core or foundry sand according to either of the preceding claims, the basic moulding material being selected from the group consisting of mineral and synthetic sands such as quartz sand, chrome ore sand, zircon sand, almost spherical sands and olivine sand.

4. The core or foundry sand according to any of the preceding claims, the basic moulding material having an average grain size of approximately 0.08 mm to approximately 0.5 mm.

5. A method for producing a core or foundry sand according to any of the preceding claims, comprising the steps
a) providing a basic moulding material
b) adding an adhesive agent and then adding water glass, and
c) drying the core or foundry sand so that the water content comes within the range of ≥ approximately 0.25% by weight to approximately 0.9% by weight in relation to the overall weight of the core and foundry sand.

6. The method according to Claim 5, the mixture obtained being homogenised after each step of adding.

7. The method according to either of Claims 5 or 6, step c) being implemented by introducing friction energy when mixing or by introducing additional heat, preferably by means of hot air, radiant heating, a heating jacket or by applying a vacuum or negative pressure.

8. The method according to any of Claims 5 to 7, step c) being implemented at a temperature of ambient temperature up to 160°C and for a period of time dependent upon mass of from 5 mins to 3 hrs.

9. The method according to any of Claims 5 to 8, wherein the core or foundry sand is filtered according to step c).

10. Core or foundry sand for mould parts of a casting mould for the casting of molten metals, obtained by a method according to any of Claims 5 to 9.

11. A method for producing a mould part of a casting mould for the casting of molten metals, comprising
a) providing a core or foundry sand according to any of Claims 1 to 4,
b) pouring the core or foundry sand into a cavity reproducing the mould part,
c) bringing the core or foundry sand into contact with at least one hardening agent in particular with water vapour before, during and/or after the pouring in step b) and solidifying the mould part, step b) and c) being implemented in particular simultaneously.

12. The method according to Claim 11, wherein during at least one of steps b) to c) the cavity representing the mould part being heated to a temperature in the range of from approximately 20°C to approximately 160°C, in particular 60 to 120°C, the cavity reproducing the mould part being heated in particular during all of steps b) to c).

13. A mould part of a casting mould for the casting of molten metals, obtained by a method according to any of Claims 11 or 12.

14. The use of a core or foundry sand according to any of Claims 1 to 4 for the production of a mould part of a casting mould for the casting of molten metals.

15. A core tool suitable for the production of a mould part of a casting mould for the casting of molten metals, comprising at least one casting mould with at least one access for introducing the core or foundry sand and at least one access for the introduction of a hardening agent, optionally in the form of water vapour, or with at least one access suitable both for introducing the core or foundry sand and for introducing a hardening agent.

## Revendications

1. Sable à noyau ou de moulage pouvant être utilisé pour la confection de noyaux ou de moules de fonderie pour couler des métaux fondus, comprenant un matériau de base pour moulage, recouvert d'une couche d'un agent d'adhérence et d'une couche superposée en verre soluble et présentant une teneur en eau s'inscrivant dans une plage supérieure ou égale à 0,25 % en poids environ à 0,9 % en poids environ, rapporté au poids total du sable à noyau ou de moulage.

2. Sable à noyau ou de moulage selon la revendication 1, dans lequel le verre soluble comprend en outre au moins un autre additif sélectionné dans le groupe consistant en un agent améliorant l'écoulement, un agent d'amélioration de la surface de fonte, un agent de séchage et un agent de séparation.

3. Sable à noyau ou de moulage selon l'une quelconque des revendications précédentes dans lequel le matériau de base pour moulage est sélectionné dans le groupe consistant en des sables synthétiques et minéraux, tels que du sable de quartz, du sable chromite, du sable de zircone, du sable quasi-sphérique et du sable d'olivine,

4. Sable à noyau ou de moulage selon l'une quelconque des revendications précédentes dans lequel le matériau de base pour moulage présente une granulométrie moyenne allant de 0,08 mm environ à 0,5 mm environ.

5. Procédé destiné à la fabrication d'un sable à noyau ou de moulage selon l'une quelconque des revendications précédentes, comprenant les étapes:
a) préparation d'un matériau de base pour moulage
b) ajout d'un agent d'adhérence puis d'adjonction de verre soluble ainsi que
c) sécher du sable à noyau ou de moulage de sorte que la teneur en eau s'inscrive dans une plage supérieure ou égale à 0,25 % en poids environ à 0,9 % en poids environ, rapporté au poids total du sable à noyau ou de moulage.

6. Procédé selon la revendication 5 dans lequel le mélange obtenu est homogénéisé après chaque étape d'ajout.

7. Procédé selon l'une quelconque des revendications 5 ou 6 dans lequel l'étape c) est réalisée par l'introduction d'une force de frottement lors du mélange ou l'introduction supplémentaire de chaleur, de préférence au moyen d'air chaud, de chauffage par rayonnement, d'une enveloppe chauffante ou par l'application d'un vide ou d'une dépression.

8. Procédé selon l'une quelconque des revendications 5 à 7 dans lequel l'étape c) est réalisée à une température allant de la température ambiante à 160°C maximum et sur un intervalle de temps dépendant de la masse et allant de 5 minutes à 3 heures.

9. Procédé selon l'une quelconque des revendications 5 à 8 dans lequel le sable à noyau ou de moulage est filtré selon l'étape c).

10. Sable à noyau ou de moulage pour des pièces moulées d'un moule de coulage destiné à couler des métaux fondus, pouvant être obtenu grâce à un procédé selon l'une quelconque des revendications 5 à 9.

11. Procédé destiné à la fabrication d'une pièce moulée d'un moule de coulage destiné à couler des métaux fondus comprenant
a) préparer d'un sable à noyau ou de moulage selon l'une quelconque des revendications 1 à 4,
b) remplir d'une cavité formant la pièce moulée avec le sable à noyau ou de moulage,
c) mettre en contact du sable à noyau ou de moulage avec au moins un agent de durcissement, en particulier de la vapeur d'eau, durant et/ou après le remplissage de l'étape b) et la consolidation de la pièce moulée, les étapes b) et c) étant notamment réalisées de façon simultanée.

12. Procédé selon la revendication 11, dans lequel durant au moins une des étapes b) à c), la cavité formant la pièce moulée est chauffée à une température s'inscrivant dans une plage allant de 20°C environ à 160°C environ, notamment de 60 à 120°C, la cavité formant la pièce moulée étant notamment chauffée durant l'ensemble des étapes b) à c).

13. Pièce moulée d'un moule de coulage destiné à couler des métaux fondus pouvant être obtenue grâce à un procédé selon l'une quelconque des revendications 11 ou 12.

14. Utilisation d'un sable à noyau ou de moulage selon l'une quelconque des revendications 1 à 4 destinée à la confection d'une pièce moulée d'un moule de coulage destiné à couler des métaux fondus.

15. Outil de prélèvement approprié pour la confection d'une pièce moulée d'un moule de coulage destiné à couler des métaux fondus, comprenant au moins une moule avec au moins un raccordement pour l'introduction le sable à noyau ou de moulage ainsi que au moins un raccordement pour l'injection d'un agent de durcissement le cas échéant sous forme du vapeur d'eau, ou avec au moins un raccordement, qui est adapté pour l'introduction du sable à noyau ou de moulage ainsi que pour l'injection d'un agent de durcissement.
